# NEUE EUROPÄISCHE PATENTSCHRIFT

(11) **EP 2 484 823 B2**
(45) Veröffentlichungstag und Bekanntmachung des Hinweises auf die Entscheidung über den Einspruch: **19.04.2017**
(45) Hinweis auf die Patenterteilung: 11.06.2014
(21) Anmeldenummer: 12000064.1
(22) Anmeldetag: 07.01.2012
(51) Int. Cl.: D03D 15/12, D03D 13/00, A41D 31/00, A62B 17/00

(54) **Hitze- und flammfeste Schutzkleidung**
Heat and flame-retardant protective clothing
Vêtement de protection thermostable et ignifuge

(30) Priorität: 03.02.2011 DE 102011010215
(43) Veröffentlichungstag der Anmeldung: 08.08.2012
(73) Patentinhaber: Greve & Co KG, 48712 Gescher (DE)
(72) Erfinder: Mensing, Thomas, 48712 Gescher (DE)
(74) Vertreter: Lelgemann, Karl-Heinz

(56) Entgegenhaltungen:
- EP-B1- 0 986 660
- WO-A1-00/66823
- DE-A1- 4 137 627
- DE-A1-102005 021 943
- DE-U1- 29 805 867
- US-B1- 7 713 891

## Beschreibung

Die Erfindung bezieht sich auf hitze- und flammfeste Schutzkleidung mit einem Gewebe nach dem Oberbegriff des Patentanspruchs, die insbesondere bei Schweißarbeiten, Arbeiten, bei denen ein Schutz vor Lichtbögen zu gewährleisten ist, Feuerwehreinsätzen, dort als Dienst- und/oder Einsatzbekleidung, und ähnlichen Tätigkeiten eingesetzt wird, aus einem Garn, dessen Gesamtmischung Metaaramid, Paraaramid, Viskose FR (Flame Retardant) und Antistatikum enthält. Ein solches Gewebe ist aus der DE 298 05 867 U1 bekannt.

Bei der Durchführung von Schweißarbeiten und ähnlichen Tätigkeiten sind die damit befassten Personen naturgemäß erheblichen Belastungen ausgesetzt. Die Schutzkleidung für diese Personen muss daher eine große Sicherheit gegen die Einwirkungen hoher Temperaturen (hohe Isolation), Flammen, Metallspritzern und Lichtbögen gewährleisten. Des Weiteren muss bei der Auslegung des Gewebes für diese Schutzkleidung beachtet werden, dass die die Schutzkleidung tragenden Personen sehr beweglich sein müssen, dass die Schutzkleidung eine lange Lebensdauer aufweisen soll und dass die Schutzkleidung seitens der sie tragenden Personen nicht als hinderlich empfunden wird. Selbstverständlich muss diese Schutzkleidung feuerfest und schwer entflammbar sein.

Zur Erfüllung dieses Anforderungsprofils ist eine Vielzahl unterschiedlicher Gewebe realisiert worden, z.B. Gewebe aus Wolle, Viskose FR und Polyamid, aus mit einer Flammschutzimprägnierung versehener Baumwolle und dergleichen.

Ausgehend von dem eingangs geschilderten Stand der Technik liegt der Erfindung die Aufgabe zugrunde, hitze- und flammfeste Schutzkleidung mit einem Gewebe zu schaffen, mittels dem insbesondere der Aufprall von Metallspritzern und Lichtbögen hitzetechnisch noch besser zu beherrschen ist, so dass die für derartige Schutzbekleidung geltende Euronorm EN 11611 Klasse 2 erfüllt wird und entsprechend ausgestaltete Kleidungsstücke Schutz für deutlich mehr als 25 auftreffende flüssige Metalltropfen bieten.

Diese Aufgabe wird erfindungsgemäß dadurch gelöst, dass das Gewebe als gleichseitiger Kreuzköper 2/2 ausgebildet ist, dass die Gesamtmischung des Garns 15 Gew.-% Paraaramid, 43,4 Gew.-% Metaaramid, 40,6 Gew.-% Viskose FR und etwa 1 Gew.-% Antistatikum enthält, dass das Garn aus aus einem Ondegarn oder einem modifizierten Ondegarn aus zwei unterschiedlich dicken Fäden ausgebildetem Zweifadenzwirn mit der Feinheit NM (Nummer metrisch) von 38/2 (53 tex) ausgebildet ist, dass das Gewebe aus 36 Fäden je cm-Kette und 27,5 Fäden je cm-Schuss ausgebildet ist, und dass das Gewebe an der der zu schützenden Person zugewandten Seite aufgerauht ist.

Hierdurch werden die Widerstandsfähigkeit des Gewebes gegen aufprallende Metallspritzer bzw. -tropfen und die Isolation gegen die auftreffende Hitze erhöht. Da das Gewebe auf seiner dem Körper des Schweißers od.dgl. zugewandten Innenseite aufgerauht ist, wird durch die zusätzliche Aufrauhung zum einen der Tragekomfort eines entsprechend gestalteten Kleidungsstücks erhöht; ergänzend ergeben sich erheblich verbesserte Isolationseigenschaften eines betreffenden Bekleidungsstücks.

Durch ein entsprechend ausgebildetes Gewebe für hitze- und flammfeste Schutzkleidung lässt sich erreichen, dass Metallspritzer bzw. -tropfen auf einen Flächenabschnitt der Schutzkleidung aufprallen können, die die Norm DIN EN ISO 11611 mindestens fordert, ohne dass die Gefahr von Durchtritten dieser Metallspritzer bzw. -tropfen durch das Schutzgewebe besteht oder die geforderten Hitzedurchgangswerte überschritten werden.

Die beiden Fäden des Zweifadenzwirns des Gewebes können unterschiedliche oder dieselbe Drehrichtung aufweisen.

Im Folgenden wird die Erfindung anhand einer Ausführungsform näher beschrieben. Die hitze- und flammfeste Schutzkleidung wird insbesondere bei Schweißarbeiten, Arbeiten im Strombereich, Feuerwehrarbeiten und ähnlichen Tätigkeiten eingesetzt. Die Gesamtmischung des Kett- und Schussgarns des Gewebes enthält 15 Gew.-% Paraaramid, 43,4 Gew.-% Metaaramid, 40,6 Gew.-% Viskose FR und 1 Gew.-% Antistatikum.

Das Gewebe ist als gleichseitiger Kreuzköper 2/2 ausgebildet. Hierdurch ergeben sich vorteilhafte Auswirkungen hinsichtlich der Widerstandsfähigkeit des Gewebes gegen aufprallende Metallspritzer bzw. -tropfen, Strahlungs- und Kontakthitze und die Beaufschlagung mit Lichtbögen.

An der Innenseite des Gewebes, d.h., an derjenigen Seite, an der das Gewebe der zu schützenden Person zugewandt ist, ist das Gewebe zusätzlich aufgerauht. Die daraus resultierende ausgeprägt räumliche Struktur an der der zu schützenden Person zugewandten Innenfläche des Gewebes hat zur Folge, dass deutlich mehr als 25 flüssige Metalltropfen auf das Gewebe auftreffen können, ohne dass hierdurch der Träger des betreffenden Kleidungsstücks gefährdet würde. Die entsprechende Euronorm EN 11611 Klasse 2 wird durch ein entsprechend ausgestaltetes Schutzbekleidungsstück somit erfüllt. Mit einem entsprechend gestalteten Schutzbekleidungsstück vorgenommene Versuche haben ergeben, dass Schutz gegen mehr als 25 flüssige Metalltropfen, z.B. gegen 27 flüssige Metalltropfen, gesichert ist.

Das Kett- und Schussgarn des Gewebes ist aus Zweifadenzwirn mit der Feinheit 53 tex / NM 38/2 ausgebildet. Je cm-Kette sind 36 Fäden, je cm-Schuss 27,5 Fäden vorgesehen. Der Zweifadenzwirn ist als modifizierter Ondezwirn aus zwei unterschiedlich dicken Fäden ausgebildet.

## Patentansprüche

1. Hitze- und flammfeste Schutzkleidung mit einem Gewebe aus einem Garn, dessen Gesamtmischung Metaaramid, Paraaramid, Viskose FR (Flame Retardant) und Antistatikum enthält, **dadurch gekennzeichnet, dass** das Gewebe als gleichseitiger Kreuzköper 2/2 ausgebildet ist, dass die Gesamtmischung des Garns 15 Gew.-% Paraaramid, 43,4 Gew.-% Metaaramid, 40,6 Gew.-% Viskose FR und etwa 1 Gew.-% Antistatikum enthält, dass das Garn aus aus einem Ondegarn oder einem modifizierten Ondegarn aus zwei unterschiedlich dicken Fäden ausgebildetem Zweifadenzwirn mit der Feinheit NM (Nummer metrisch) von 38/2 (53 tex) ausgebildet ist, dass das Gewebe aus 36 Fäden je cm-Kette und 27,5 Fäden je cm-Schuss ausgebildet ist, und dass das Gewebe an der der zu schützenden Person zugewandten Seite aufgerauht ist.

## Claims

1. Heat-resistant and flame-retardant protective clothing which includes a fabric comprising a yarn whose total mixture includes meta-aramid, para-aramid, viscose FR (flame retardant) and an anti-static agent, **characterized in that** the fabric is configured as an equilateral cross body 2/2, that the total mixture of the yarn includes 15 wt. % para-aramid, 43.4 wt. % meta-aramid, 40.6 wt. % viscose FR and about 1 wt. % of an anti-static agent, that the yarn is formed from two-thread twine having a fineness NM (number metric) of 38/2 (53 tex) and formed from an Ondé yarn or a modified Ondé yarn comprising two threads of different thickness, that the fabric is formed from 36 threads per cm warp and 27.5 threads per cm weft, and that the fabric is roughened on that side facing the person to be protected.

## Revendications

1. Tenues de protection résistant à la chaleur et aux flammes contenant un tissu fait d'un fil dont le mélange global contient du metaaramide, du paraaramide, de la viscose FR (Flame Retardant : retardatrice d'incendie) et de l'agent antistatique, **caractérisé en ce que** le tissu est réalisé sous forme d'un corps croisé 2/2 à faces identiques, que le mélange global de fil contient 15 % en poids de paraaramide, 43,4 % en poids de métaaramide, 40,6 % en poids de viscose FR et environ 1 % en poids d'agent antistatique, que le fil est constitué de fil à deux filaments d'une finesse NM (numéro métrique) de 38/2 (53 tex) et constitué d'un fil ondulé ou d'un fil ondulé modifié fait de deux filaments d'épaisseur différente et que le tissu est rugueux sur la face qui est tournée vers la personne à protéger.
